# EUROPÄISCHE PATENTSCHRIFT

(11) **EP 0 369 477 B1**
(45) Veröffentlichungstag und Bekanntmachung des Hinweises auf die Patenterteilung: **29.09.1993**
(21) Anmeldenummer: 89121340.7
(22) Anmeldetag: 17.11.1989
(51) Int. Cl.: B05D 1/26, B05C 5/02, B05D 1/40

(54) **Verfahren zum Beschichten von bahnförmigen Bandblechen mit Pulverlack und Vorrichtung zur Durchführung des Verfahrens**
Process and apparatus for coating sheet metal with powder paint
Procédé et appareil pour enduire une tôle avec une peinture en poudre

(30) Priorität: 17.11.1988 DE 3838928
(43) Veröffentlichungstag der Anmeldung: 23.05.1990
(73) Patentinhaber: COLUMBUS SYSTEM PATENT AG, CH-7000 Chur (CH)
(72) Erfinder: Berkmann, Adolf, CH-7251 Weissach (CH)
(74) Vertreter: Zmyj, Erwin, Dipl.-Ing., Dipl.-Wirtsch.-Ing.

(56) Entgegenhaltungen:
- EP-A- 0 096 951
- BE-A- 622 883
- DE-A- 2 706 328
- FR-A- 2 380 134
- PATENT ABSTRACTS OF JAPAN, Band 11, Nr. 307 (C-450)[2754], 7. Oktober 1987; & JP-A-62 97 676 (NIPPON PARKERIZING CO., LTD) 07-05-1987

## Beschreibung

Die Erfindung bezieht sich auf ein Verfahren zum Beschichten von bahnförmigen Bandblechen mit Pulverlack, die auf eine Bandrolle aufgewickelt sind, wobei das bahnförmige Bandblech von der Rolle abgewickelt und zunächst vorbehandelt und getrocknet wird. Die Erfindung bezieht sich auch auf eine Vorrichtung zur Durchführung des Verfahrens.

Es ist bekannt, Gegenstände beliebiger Art mit Pulverlack zu beschichten. Dabei wird der Gegenstand in ein elektrostatisches Feld gebracht und mit trockenem, feinkörnigem Pulverlack besprüht, worauf der so beschichtete Gegenstand in einen Ofen gebracht und das anhaftende Pulver geliert und ausgehärtet wird.

Um diesen Vorgang durchführen zu können ist es notwendig, den Pulverlack in feinkörniger Form zur Verfügung zu stellen.

Zur Herstellung von duroplastischem Pulverlack werden Festharz, Härter, Färbpigmente, Additive und Extender gemischt, in einem Extruder plastifiziert und aus dem Extruder ausgebracht, worauf das aus dem Extruder austretende strangförmige Material zwischen Kühlwalzen ausgewalzt und auf einem anschließenden Kühlband gekühlt wird. Nach dem Kühlen wird das erhärtete Kunststoffband zerkleinert und anschließend zermalen und gesiebt. Danach kann das so erhalten Pulver als Pulverlack zur Beschichtung von Gegenständen eingesetzt werden.

Aus der DE-A-27 06 328 ist es bekannt, endlose Bänder mit thermoplastischem Pulverlack zu beschichten. Dabei wird das endlose Band von einer Bandrolle abgewickelt, gereinigt und mit einem lösungsmittelhaltigen Haftvermittler durch Aufsprühen beschichtet, worauf das so vorbehandelte Band getrocknet und anschließend im noch warmen Zustand einseitig mit einem thermoplastischen Kunststoff, vorzugsweise durch elektrostatisches Besprühen beschichtet wird. Nachfolgend wird durch Hitzeeinwirkung das anhaftende Pulver geschmolzen und duch Walzen auf das erforderliche Dickenmaß gewalzt, worauf das Band gekühlt wird. Bei der Beschichtung von endlosen Bändern müssen, wenn eine rationelle Fertigung angestrebt werden soll, sehr viele Pulversprühpistolen eingesetzt werden. Dies gilt sowohl für thermoplastischen als auch für duroplastischen Pulverlack. Die aus dem Pulversprühpistolen austretenden pulverförmigen Massen, die nicht am Band haften bleiben, müssen aber wieder abgesaugt werden, was bei großen Bandbreiten, wegen der notwendigen großen Absauggeschwindigkeit zu ungleichförmigen Pulververteilungen auf dem Band führen kann.

Außerdem ist der Aufwand mit den vielen Sprühpistolen und der starken Absaugleistung sehr aufwendig.

Aufgabe der Erfindung ist es, ein Verfahren und eine Vorrichtung bereitzustellen, mit deren Hilfe von einer Bandrolle mit hoher Geschwindigkeit abgezogene bahnförmige Bandbleche mit Pulverlack in gleichmäßiger Weise bei geringem Aufwand beschichtet werden können.

Diese Aufgabe wird ausgehend von dem eingangs erläuterten Verfahren erfindungsgemäß dadurch gelöst, daß auf das bewegte Bandblech duroplastischer Pulverlack in plastifiziertem, fließfähigem Zustand mit einer Temperatur, die unterhalb der Reaktionstemperatur des Härters liegt, unmittelbar aufgetragen und auf das Bandblech aufgepreßt und verteilt wird und daß dann die aufgebrachte Pulverlackschicht durch Wärmeeinwirkung auf eine Temperatur oberhalb der Reaktionszeit des Härters gebracht und damit verflüssigt und gleichmäßig verteilt und zum Aushärten gebracht wird, worauf das Bandblech gekühlt und zu einer Bandrolle aufgewickelt wird. Das Aufbringen des Pulverlackes erfolgt dabei in vorteilhafter Weise direkt mittels eines Extruders auf das Bandblech.

In vorteilhafter Weiterbildung der Erfindung wird der aufgebrachte fließfähige Pulverlack durch Walzen auf das Bandblech verteilt und aufgepreßt.

Durch diese Verfahrensweise ist es möglich, auch bei schnell laufenden Bändern eine gleichmäßige Schicht von Pulverlack in fließfähigem Zustand aufzubringen. Das so beschichtete Band läuft dann durch einen Ofen, wobei die Wärmezufuhr zum Verflüssigen und Aushärten der aufgebrachten Pulverlackschicht durch mittelwellige Infrarotstrahlen erfolgt. Durch das Erhitzen der aufgebrachten Lackschicht wird diese noch feiner verteilt und zum Aushärten gebracht, wodurch nach dem Abkühlen ein völlig gleichmäßig beschichtetes Bandblech erhalten wird.

Diese Verfahrensweise bringt viele Vorteile mit sich. Ein wesentlicher Vorteil besteht darin, daß Bandbleche mit großen Durchlaufgeschwindigkeiten und damit hoher Wirtschaftlichkeit beschichtet werden können. Wesentlich ist hierbei die Tatsache, daß der Pulverlack in fließfähigem Zustand aufgebracht wird, wodurch der beim üblichen Pulverbeschichten notwendige Aufwand, der im Einsatz vieler Sprühpistolen und der Absaugung und Rückgewinnung der überschüssigen Pulvermenge zu sehen ist, entfällt. Außerdem wird durch das Aufbringen im fließfähigem Zustand und anschließendem Verteilen und Verpressen mittels Walzen eine wesentlich gleichmäßigere Verteilung der Lackschicht erzielt, als dies bei großen Bandbreiten im trockenen pulverförmigen Zustand wegen der notwendigen Absaugung möglich ist, wobei bei einer trockenen Pulverbeschichtung diese Schwierigkeiten mit zunehmender Bandbreite und zunehmender Transportgeschwindigkeit des Bandbleches zunehmen.

Ein weiterer wesentlicher Vorteil, der sich aus dieser Verfahrensweise ergibt besteht darin, daß der Aufwand zur Herstellung des Pulverlackes wesentlich verringert werden kann. Da nach dem vorliegenden Verfahren der Pulverlack unmittelbar aus dem Extruder auf das Bandblech aufgebracht wird, entfällt das bei der üblichen Pulverlackherstellung notwendige Kühlen, Zerkleinern, Zermahlen und Sieben des aus dem Extruder ausgebrachten Kunststoffmaterials.

Das vorliegende Verfahren ermöglicht also nicht nur das Aufbringen einer gleichmäßigen Lackschicht bei großen Bandbreiten und hohen Bandgeschwindigkeiten, die mit den üblichen Beschichtungsmethoden mit pulverförmigem, trockenem Lack gar nicht erzielbar wäre, sondern führt auch zu einer erheblichen Einsparung bei der Herstellung des Pulverlackes, da, wie oben aufgezeigt, mehrer Verfahrensschritte, die zur Herstellung des trockenen Pulverlackes notwendig sind, entfallen.

Nach dem Aushärten der auf das Bandblech aufgebrachten Lackschicht wird das so beschichtete Bandblech gekühlt und anschließend zu einer Bandrolle aufgewickelt, wobei in vorteilhafter Weise eine Trennpapierbahn mit aufgewickelt werden kann.

Aus der DE-A-27 06 328 ist eine Vorrichtung zur Durchführung einer Beschichtung von endlosen Bandblechen bekannt, die eine Bandblech-Halte- und Abwickelstation, eine Vorbehandlungsstation, eine Trockenstation, eine Pulverlackverteil- und Oberflächenglättungsstation sowie eine Kühlstation und eine Bandblechaufwickelstation aufweist, um das Band abzuwickeln, zu reinigen, vorzubehandeln, mit Pulver zu besprühen, das trockene Pulver zum Schmelzen zu bringen, die geschmolzene Schicht auszuwalzen und anschließend zu kühlen, worauf dann das Band aufgewickelt wird. Ausgehend von dieser bekannten Vorrichtung ist für die Durchführung des erfindungsgemäßen Verfahrens vorgesehen, daß auf das bewegte Bandblech duroplastischer Pulverlack in plastifiziertem, fließfähigem Zustand mit einer Temperatur, die unterhalb der Reaktionstemperatur des Härters liegt, unmittelbar aufgetragen und auf das Bandblech aufgepreßt wird, und daß dann die aufgebrachte Pulverlackschicht durch Wärmeeinwirkung auf eine Temperatur oberhalb der Reaktionstemperatur des Härters gebracht und damit verflüssigt und gleichmäßig verteilt und zum Aushärten gebracht wird, worauf das Bandblech gekühlt und zu einer Bandrolle aufgewickelt wird. Um diese Verfahrensschritte durchführen zu können, ist ausgehend von der bekannten Vorrichtung vorgesehen, daß die Pulverlackstation einen Extruder für den duroplastischen Pulverlack mit direkter Pulverlackauftragung im plastifizierten Zustand auf das Bandblech mittels einer oder mehrerer Düsen aufweist, und daß zwischen der Pulverlackverteil- und Oberflächenglättungsstation und der Kühlstation eine Nachbehandlungs- und Aushärtestation vorgesehen ist.

In vorteilhafter Weise können zwischen der Vorbehandlungsstation und der Trockenstation Abquetschwalzen für das Abführen von Oberflächenwasser vorgesehen sein.

Die Vorbehandlungsstation weist eine Durchlaufkammer mit Sprühdüsen auf, die wahlweise an eine Quelle mit Reinigungs- oder Behandlungsflüssigkeit und eine Quelle mit Spülflüssigkeit anschließbar sind. Dabei wird das Bandblech entfettet, gereinigt, gespült und phosphatiert.

Die Trockenstation weist in vorteilhafter Ausgestalt eine Durchlaufkammer mit Infrarotstrahlern und Luftausblasedüsen auf, um das vorbehandelte und gereinigte Bandblech zu trocknen.

Der Extruder zum Aufbringen des fließfähigen Kunststoffmaterials auf das Bandblech kann entsprechend einer Ausführungsvariante nach der Erfindung eine Breitschlitzdüse aufweisen, die direkt über dem bewegten Bandblech mündet. Es ist aber auch möglich, daß der Extruder mehrer nebeneinander geordnete Düsen aufweist, die direkt über dem bewegten Bandblech münden. Diese letztere Variante ist deshalb möglich, weil nach dem Auftragen des fließfähigen Kunststoffmaterials auf das Bandblech, dieses aufgetragene Kunststoffmaterial in der Pulverlackverteil- und Oberflächenglättungsstation gleichmäßig verteilt wird. Dabei weist diese Station zumindest ein Walzenpaar auf, bei dem die Walzen einander gegenüberliegend zu beiden Seiten gegen das Bandblech angedrückt sind. In vorteilhafter Weise kommen mehrere hintereinander geschaltete Walzenpaare zum Einsatz, um eine gleichmäßige Verteilung des aufgetragenen fließfähigen Kunststoffmaterials zu bewirken und dabei eine ausreichende Haftung zwischen diesem Material und dem Bandblech durch den beim Walzen eintretenden Preßvorgang herbeizuführen.

In der Nachbehandlungs- und Aushärtstation, die in vorteilhafter Weise eine Durchlaufkammer mit Infrarotstrahlen aufweist, wird dann das aufgetragene Kunststoffmaterial in einen noch fließfähigeren Zustand versetzt bevor aufgrund der höheren Temperatur die Aushärtung beginnt. In diesem fließfähigen Zustand kann sich das Kunststoffmaterial äußerst gleichmäßig verteilen, so daß auch bei großen Bandbreiten eine äußerst gleichmäßig verteilte und damit gleichmäßig dicke Pulverlackschicht erzielbar ist.

Die Erfindung wird nachstehend anhand eines bevorzugten Ausführungsbeispieles einer Vorrichtung zur Durchführung des Verfahrens näher erläutert.

Die Zeichnung zeigt in schematischer Weise ein Ausführungsbeispiel einer Vorrichtung bzw. Anlage zum Beschichten von bahnförmigen Bandblechen.

Wie aus der Zeichnung ersichtlich ist in einer Bandblech-Halte- und Abwickelstation 1 eine Bandrolle 2 drehbar gelagert, von der ein Bandblech 3 abgezogen und mit hoher Geschwindigkeit beispielsweise mit 60 Meter/Minute durch die einzelnen nachfolgenden Stationen gefördert wird, um dann am Ende als beschichtetes Band in einer Aufwickelstation 4 zu einer Bandrolle aufgewickelt zu werden.

Das von der Bandrolle 2 abgezogene Bandblech 3 durchläuft zunächst eine Vorbehandlungsstation 5, welche als Durchlaufkammer ausgebildet ist und im Inneren Sprühdüsen 6 aufweist, die wahlweise mit einer Behandlungsflüssigkeit oder einer Spülflüssigkeit beaufschlagt werden können, wobei die Behandlungsflüssigkeit zum Reinigen, Entfetten und Phosphatieren des Bandbleches dient. Im Anschluß an diese Vorbehandlungsstation ist ein Quetschwalzenpaar 7 vorgesehen, um das am Bandblech anhaftende Wasser, welches zum Abspülen der Behandlungssflüssigkeit benötigt wurde, abzuquetschen, bevor das Bandblech 3 in eine Trockenstation 8 einläuft, die als Durchlaufkammer ausgebildet ist und im Inneren Infrarotstrahler 9 sowie Luftausblasedüsen 10 aufweist, um das noch anhaftende Wasser abzutrocknen.

Das so gereinigte, entfettet, phosphatierte und getrocknete Bandblech 3 gelangt dann zu einem Extruder 11, der mit einer Breitschlitzdüse 12 ausgerüstet ist, die unmittlelbar über dem Bandblech 3 mündet und das im Extruder plastifizierte Kunststoffmaterial direkt auf das Bandblech 3 aufträgt.

Das im fließfähigen Zustand auf das Bandblech 3 unmittelbar aufgebrachte Kunststoffmaterial wird dann in einer Pulverlackverteil- und Oberflächenglättungsstation 13, die mehrere Walzenpaare 14 aufweist, gleichmäßig verteilt und auf das Bandblech 3 aufgepreßt.

Die Walzenpaare 14 können je nach den vorliegenden Erfordernissen beheizt oder gekühlt sein. Die Temperatur des aus dem Extruder austretenden Kunststoffmaterials liegt dabei knapp unterhalb derjenigen Temperatur, bei welcher der im Material enthaltene Härter zu reagieren beginnt.

Nach dem Verteilen und Aufpressen einer weitgehend gleichmäßigen Pulverlackschicht auf das Bandblech 3, läuft dieses in eine Nachbehandlungs- und Aushärtstation 15, die ebenso wie die Vorbehandlungs- und Trockenstation als tunnelartige Durchlaufskammer ausgebildet ist und in ihrem Inneren Infrarotstrahler 16 aufweist, die die auf das Bandblech 3 aufgebrachte Pulverlackschicht soweit erwärmen, daß diese Schicht in einen noch fließfähigeren Zustand gelangt, wodurch eine vollständig gleichmäßige Verteilung der Pulverlackschicht auf dem Bandblech erzielt wird. Durch die Erhitzung dieser Pulverlackschicht wird der Härter aktiviert, so daß nach der Verteilung des Pulverlackmaterials dieses aushärtet und trocknet. Anschließend gelangt das Bandblech in eine Kühlstation 17, die ebenfalls als tunnelartige Durchlaufkammer ausgebildet ist. Hier wird das Bandblech mittels Luft, die aus Ausblasedüsen 18 austritt, gekühlt. Im Anschluß hieran wird das so beschichtete Bandblech in der Aufwickelstation 4 zu einer Bandrolle aufgewickelt, wobei von einer Bandrolle 19 ein Trennpapier abgezogen und zwischen die einzelnen Wicklungen des Bandbleches mit eingewickelt wird, um die aufgebrachte Pulverlackschicht zu schonen.

## Patentansprüche

1. Verfahren zum Beschichten von bahnförmigen Bandblechen mit Pulverlack, die auf eine Bandrolle aufgewickelt sind, wobei das bahnförmige Bandblech von der Rolle abgewickelt und zunächst vorbehandelt und getrocknet wird, **dadurch gekennzeichnet**, daß auf das bewegte Bandblech duroplastischer Pulverlack in plastifiziertem, fließfähigem Zustand mit einer Temperatur, die unterhalb der Reaktionstemperatur des Härters liegt, unmittelbar aufgetragen und auf das Bandblech aufgepreßt wird, und daß dann die aufgebrachte Pulverlackschicht durch Wärmeeinwirkung auf eine Temperatur oberhalb der Reaktionstemperatur des Härters gebracht und damit verflüssigt und gleichmäßig verteilt und zum Aushärten gebracht wird, worauf das Bandblech gekühlt und zu einer Bandrolle aufgewickelt wird.

2. Verfahren nach Anspruch 1, **dadurch gekennzeichnet**, daß das Aufbringen des Pulverlackes direkt mittels eines Extruders auf das Bandblech erfolgt.

3. Verfahren nach Anspruch 1 oder 2, **dadurch gekennzeichnet**, daß der aufgebrachte fließfähige Pulverlack durch Walzen auf das Bandblech verteilt und aufgepreßt wird.

4. Verfahren nach einem der Ansprüche 1 bis 3, **dadurch** **gekennzeichnet**, daß die Wärmezufuhr zum Verflüssigen und Aushärten der aufgebrachten Pulverlackschicht durch mittelwellige Infrarotstrahlung erfolgt.

5. Verfahren nach einem der Ansprüche 1 bis 4, **dadurch gekennzeichnet**, daß beim Aufrollen des beschichteten Bandbleches eine Trennpapierbahn mit aufgewickelt wird.

6. Vorrichtung zur Durchführung des Verfahrens nach einem der Ansprüche 1 bis 5, mit einer Bandblech-Halte- und Abwickelstation (1), einer Vorbehandlungsstation (5), einer Trockenstation (8), einer Pulverlackauftragstation (11), einer Pulverlackverteil- und Oberflächenglättungsstation (13), einer Kühlstation (17) und einer Bandblechaufwickelstation (4), dadurch gekennzeichnet, daß die Pulverlackauftragstation einen Extruder (11) für den duroplastischen Pulverlack mit direkter Pulverlackauftragung im plastifizierten Zustand auf das Bandblech (3) mittels einer oder mehrerer Düsen (12) aufweist, und daß zwischen der Pulverlackverteil- und Oberflächenglättungsstation (13) und der Kühlstation (17) eine Nachbehandlungs- und Aushärtestation (15) vorgesehen ist.

7. Vorrichtung nach Anspruch 6, **dadurch gekennzeichnet**, daß zwischen der Vorbehandlungsstation (5) und der Trockenstation (8) Quetschwalzen (7) für das Abführen von Oberflächenwasser vorgesehen sind.

8. Vorrichtung nach Anspruch 6 oder 7, **dadurch gekennzeichnet**, daß die Vorbehandlungsstation (5) eine Durchlaufkammer mit Sprühdüsen (6) aufweist, die wahlweise an eine Quelle mit Reinigungs- oder Behandlungsflüssigkeit und eine Quelle mit Spülflüssigkeit anschließbar sind.

9. Vorrichtung nach einem der Ansprüche 6 bis 8, **dadurch gekennzeichnet**, daß die Trockenstation (8) eine Durchlaufkammer mit Infrarotstrahlern (9) und Luftausblasedüsen (10) aufweist.

10. Vorrichtung nach einem der Ansprüche 6 bis 9, **dadurch gekennzeichnet**, daß der Extruder (11) eine Breitschlitzdüse (12) aufweist, die direkt über dem bewegten Band (3) mündet.

11. Vorrichtung nach einem der Ansprüche 6 bis 9, **dadurch gekennzeichnet**, daß der Extruder (11) mehrere nebeneinander angeordnete Düsen aufweist, die direkt über dem bewegten Blechband (3) münden.

12. Vorrichtung nach einem der Ansprüche 6 bis 11, **dadurch gekennzeichnet**, daß die Pulverlackverteil- und Oberflächenglättungsstation (13) zumindest ein Walzenpaar (14) aufweist, bei dem die Walzen einander gegenüberliegend zu beiden Seiten gegen das Bandblech (3) angedrückt sind.

13. Vorrichtung nach einem der Ansprüche 6 bis 12, **dadurch gekennzeichnet**, daß die Nachbehandlungs- und Aushärtestation (15) eine Durchlaufkammer mit Infrarotstrahlern (16) aufweist.

## Claims

1. Process for coating sheet metal strips wound on to a reel with a powder coating, the sheet metal strip being unwound from the reel and first pretreated and dried, characterised in that a free-flowing plasticised thermoset powder coating is applied directly to the moving sheet metal strip at a temperature below the reaction temperature of the hardener and is pressed on to the sheet metal strip and that the powder coating applied is then brought to a temperature above the reaction temperature of the hardener by the influence of heat and thus is liquefied and distributed in a uniform manner and hardened, after which the sheet metal strip is cooled and wound on to a reel.

2. Process according to claim 1, characterised in that the powder coating is applied directly to the sheet metal strip by means of an extruder.

3. Process according to claim 1 or claim 2, characterised in that the free-flowing powder coating applied is distributed over and pressed on to the sheet metal strip by rolling.

4. Process according to one of claims 1 to 3, characterised in that the heat for liquefying and hardening the powder coating applied is applied by means of medium-wave infrared radiation.

5. Process according to one of claims 1 to 4, characterised in that a web of interleaving paper is also wound on when rolling up the coated sheet metal strip.

6. Apparatus for carrying out the process according to one of claims 1 to 5, comprising a sheet metal strip holding and unwinding station (1), a pretreatment station (5), a drying station (8), a powder coating application station (11), a powder coating distribution and surface smoothing station (13), a cooling station (17) and a sheet metal strip winding station (4), characterised in that the powder coating application station has an extruder (11) for the thermoset powder coating with direct application of the plasticised powder coating to the sheet metal strip (3) by means of one or more nozzles (12), and that a subsequent treatment and hardening station (15) is provided between the powder coating distribution and surface smoothing station (13) and the cooling station (17).

7. Apparatus according to claim 6, characterised in that squeezing rolls (7) for the removal of surface water are provided between the pretreatment station (5) and the drying station (8).

8. Apparatus according to claim 6 or claim 7, characterised in that the pretreatment station (5) has a tunnel-type chamber with spray nozzles (6) which can be connected selectively to a source with cleaning or treatment liquid and a source with rinsing liquid.

9. Apparatus according to one of claims 6 to 8, characterised in that the drying station (8) has a tunnel-type chamber with infrared radiators (9) and air-blowing nozzles (10).

10. Apparatus according to one of claims 6 to 9, characterised in that the extruder (11) has a flat sheeting nozzle (12) which opens directly above the moving sheet metal strip (3).

11. Apparatus according to one of claims 6 to 9, characterised in that the extruder (11) has a plurality of nozzles arranged alongside one another and opening directly above the moving sheet metal strip (3).

12. Apparatus according to one of claims 6 to 11, characterised in that the powder coating distribution and surface smoothing station (13) has at least one pair of rolls (14), in which the rolls are pressed against the sheet metal strip (3) on either side opposite one another.

13. Apparatus according to one of claims 6 to 12, characterised in that the subsequent treatment and hardening station (15) has a tunnel-type chamber with infrared radiators (16).

## Revendications

1. Procédé pour le revêtement de feuillards continus avec une peinture en poudre, ces feuillards étant enroulés sur un rouleau de bande, le feuillard continu étant dévidé du rouleau et d'abord prétraité et séché, caractérisé en ce que la peinture en poudre thermodurcissable est appliquée, à l'état ramolli et à écoulement libre, directement sur le feuillard en mouvement et pressée sur lui à une température qui se situe au-dessous de la température de réaction du durcisseur, et en ce que la couche de peinture en poudre appliquée est ensuite portée par effet thermique à une température supérieure à la température de réaction du durcisseur et ainsi fluidifiée et répartie régulièrement et amenée à durcissement, après quoi le feuillard est refroidi et enroulé en un rouleau de bande.

2. Procédé selon la revendication 1, caractérisé en ce que l'application de la peinture en poudre est directement effectuée sur le feuillard au moyen d'une extrudeuse.

3. Procédé selon la revendication 1 ou 2, caractérisé en ce que la peinture en poudre à écoulement libre appliquée est répartie et pressée sur le feuillard au moyen de rouleaux.

4. Procédé selon l'une quelconque des revendications 1 à 3, caractérisé en ce que l'apport de chaleur nécessaire pour la fluidification et le durcissement de la couche de peinture en poudre appliquée est assuré par un rayonnement infrarouge moyen.

5. Procédé selon l'une quelconque des revendications 1 à 4, caractérisé en ce que, lors de l'écoulement du feuillard revêtu, une feuille de papier continu de séparation est enroulée en même temps que le feuillard.

6. Dispositif pour la mise en oeuvre du procédé selon l'une quelconque des revendications 1 à 5, avec un poste de maintien et de déroulement de feuillard (1), un poste de prétraitement (5), un poste de séchage (8), un poste d'application de peinture en poudre (11), un poste de répartition de peinture en poudre et de lissage de surface (13), un poste de refroidissement (17) et un poste d'enroulement de feuillard (4), caractérisé en ce que le poste d'application de peinture en poudre présente une extrudeuse (11) pour la peinture en poudre thermodurcissable avec application directe de la peinture en poudre à l'état ramolli sur le feuillard (3) au moyen d'une ou de plusieurs filières (12), et en ce qu'il est prévu, entre le poste de répartition de peinture en poudre et de lissage de surface (13) et le poste de refroidissement (17), un poste de post-traitement et de durcissement (15).

7. Dispositif selon la revendication 6, caractérisé en ce qu'il est prévu, entre le poste de prétraitement (5) et le poste de séchage (8), des rouleaux exprimeurs (7) pour éliminer l'eau de surface.

8. Dispositif selon la revendication 6 ou 7, caractérisé en ce que le poste de prétraitement (5) présente une chambre de passage avec buses de projection (6), qui peuvent être raccordées au choix à une source de liquide de nettoyage ou de traitement et à une source de liquide de rinçage.

9. Dispositif selon l'une quelconque des revendications 6 à 8, caractérisé en ce que le poste de séchage (8) présente une chambre de passage avec radiateurs à rayons infrarouges (9) et buses de projection d'air (10).

10. Dispositif selon l'une quelconque des revendications 6 à 9, caractérisé en ce que l'extrudeuse (11) présente une filière plate (12) qui débouche directement au-dessus de la bande (3) en mouvement.

11. Dispositif selon l'une quelconque des revendications 6 à 9, caractérisé en ce que l'extrudeuse (11) présente plusieurs filières disposées les unes à côté des autres, et qui débouchent directement au-dessus du feuillard (3) en mouvement.

12. Dispositif selon l'une quelconque des revendications 6 à 11, caractérisé en ce que le poste de répartition de peinture en poudre et de lissage de surface (13) présente au moins une paire de rouleaux (14), les rouleaux situés de manière opposée pressant des deux côtés sur le feuillard (3).

13. Dispositif selon l'une quelconque des revendications 6 à 12, caractérisé en ce que le poste de post-traitement et de durcissement (15) présente une chambre de passage avec radiateurs à rayons infrarouges (16).
